# EUROPÄISCHE PATENTSCHRIFT

(11) **EP 0 309 909 B1**
(45) Veröffentlichungstag und Bekanntmachung des Hinweises auf die Patenterteilung: **25.11.1992**
(21) Anmeldenummer: 88115564.2
(22) Anmeldetag: 22.09.1988
(51) Int. Cl.: D06P 3/54, C07C 69/007, C07C 69/74, C07D 213/55, C07D 333/38

(54) **Verfahren zur Verbesserung der Lichtechtheit von Polyesterfärbungen unter Verwendung von Benzophenonetherestern und neue Benzophenonetherester**
Process for improvement of colour fastness of polyester dyeings by using benzophenone ether esters and the new benzophenone ether esters
Procédé pour l'inalterabilité des teintures de polyester à la lumière en utilisant des éther-esters de benzophénone

(30) Priorität: 30.09.1987 DE 3732980
(43) Veröffentlichungstag der Anmeldung: 05.04.1989
(73) Patentinhaber: BASF Aktiengesellschaft, 67063 Ludwigshafen (DE)
(72) Erfinder: Neumann, Peter, Dr., D-6908 Wiesloch (DE); Wegerle, Dieter, Dr., D-6800 Mannheim 1 (DE); Krallmann, Reinhold, D-6719 Weisenheim (DE)

(56) Entgegenhaltungen:
- EP-A- 0 254 987
- DE-A- 2 017 825
- DE-A- 3 625 355
- DE-C- 1 643 307
- JP-A-60 126 246
- PATENT ABSTRACTS OF JAPAN, unexamined applications, Sektion C, Band 9, Nr. 283, 9. Novembber 1985, THE PATENT OFFICE JAPANESE GOVERNMENT, Seite 15 C 313

## Beschreibung

Die Erfindung betrifft ein Verfahren zum Färben von textilem Polyestermaterial mit Dispersionsfarbstoffen unter Verwendung von Benzophenonether-estern zur Verbesserung der Lichtechtheit, die Verwendung dieser Benzonphenonether-ester beim Färben von textilem Polyestermaterial und neue Benzophenonether-ester als solche.

Aus der DE-B-1 156 760 ist beispielsweise ein Verfahren zur Verbesserung der Lichtechtheit von Polyesterfärbungen bekannt, bei dem man die Fasern in einem siedenden wäßrigen Färbebad, das neben dem Farbstoff noch Alkylether des 2,2',4,4'-Tetrahydroxybenzophenons enthält, behandelt. Bei diesem Verfahren zieht das Benzophenon-Derivat zusammen mit dem Farbstoff auf die Faser auf. Die so gefärbte Faser weist bei der Belichtung in einem Belichtungsgerät (beispielsweise Xenotest oder Fadeometer) eine im Vergleich zu einer ohne Zusatz des Tetrahydroxybenzophenon-Derivats gefärbten Faser bessere Lichtechtheit auf.

Die in der DE-B-1 156 760 beschriebenen Verbindungen weisen jedoch eine Reihe von Nachteilen auf: aufgrund ihrer Eigenfarbe verschieben sie insbesondere bei brillanten Färbungen den Farbton und trüben die Färbung mehr oder weniger stark ab. Das Aufziehvermögen auf die textilen Gebilde ist nicht erschöpfend genug, so daß das Abwasser der Färbereien mit organischen Verbindungen belastet wird. Außerdem neigen die genannten Verbindungen bei einer im Anschluß an den Färbeprozess üblicherweise durchgeführten thermischen Nachbehandlung zur Sublimation.

Aus der DE-A-2 017 825 ist bekannt, daß 2-Hydroxy-4-(2-hydroxyethoxy)-benzophenon-ester als Lichtstabilisatoren von Kunststoffen, Polymeren wie z.B. Polypropylen, Polyvinylchlorid, Polyester oder Polyamide, verwendet werden können, wobei diese Verbindungen in die Polymermassen eingebracht oder Lösungen und Emulsionen von Oberflächenüberzügen, allgemein Lacke (Firnisse), zugesetzt werden. Aus diesem Stand der Technik hat es nicht nahegelegen, diese Verbindungen in einem System aus Farbstoffen und textilem Polyestermaterial zur Stabilisierung der Farbstoffe einzusetzen.

In der vorgängigen aber nicht vorveröffentlichten EP-A-0 254 987 (Stand der Technik nach Art. 54 (3) EPÜ) werden Benzophenonether-ester zur Verbesserung der Lichtechtheit beim Färben von textilem Polyestermaterial vorgeschlagen. Es handelt sich dabei um gegebenenfalls substituierte 2-Hydroxy-4-(2-hydroxyethyl)-benzophenon-ester, bei denen sich der Esterrest von einer einbasischen organischen Säure ableitet.

Aus der JP-A-60-126 246 sind 2-Hydroxybenzophenonether-ester bekannt, bei denen sich die Säurekomponente der Ester von Methylidengruppen enthaltenden Dicarbonsäuren, wie beispielsweise Itaconsäure, ableitet. Diese Verbindungen sind vom Schutzumfang der Ansprüche 5 und 6 ausdrücklich ausgeschlossen. Die beschriebenen 2-Hydroxybenzophenonether-ester werden als Comonomer bei der Copolymerisation mit anderen ethylenisch ungesättigten Monomeren und als UV-Absorber verwendet.

Aufgabe der Erfindung ist es, für die Verbesserung der Lichtechtheit von Färbungen mit Dispersionsfarbstoffen auf Polyester Stoffe zur Verfügung zu stellen, die gut auf Polyester aufziehen, eine geringe Sublimationstendenz zeigen und die die Färbungen insbesondere hinsichtlich ihrer Brillanz nicht oder nur geringfügig beeinträchtigen.

Die Aufgabe wird erfindungsgemäß gelöst mit einem Verfahren zum Färben von textilem Polyestermaterial mit Dispersionsfarbstoffen unter gleichzeitiger Verwendung von Benzophenonderivaten zur Verbesserung der Lichtechtheit, das dadurch gekennzeichnet ist, daß man den Färbebädern wenigstens ein Benzophenonderivat der Formel I
in der für
- R¹: ein Wasserstoffatom, ein Alkylrest mit 1 bis 4 C-Atomen, Cyan, Fluor, Chlor, Brom oder Trifluormethyl, für
- R²: ein Wasserstoffatom oder ein Alkylrest mit 1 bis 6 C-Atomen und für
- m: die Zahlen 1 oder 2, für
- n: die Zahlen 2, 3 oder 4, für
- p: die Zahlen 2, 3 oder 4 stehen und
- X: einen von einer polybasischen aliphatischen, cycloaliphatischen, aromatischen oder heterocyclischen Säure abgeleiteten polyvalenten organischen Rest bedeutet, zusetzt, sowie in der Verwendung der Benzophenonderivate der Formel (I) zur Verbesserung der Lichtechtheit von gefärbtem textilem Polyestermaterial.

In dem erfindungsgemäßen Verfahren werden unsubstituierte Benzophenonderivate der Formel II
in der
- p: die Zahlen 2, 3 oder 4 und
- X: einen von einer polybasischen aliphatischen, cycloaliphatischen, aromatischen oder heterocyclischen Säure abgeleiteten polyvalenten organischen Rest bedeuten, besonders bevorzugt.

Die Verbindungen der Formeln I und II sind, soweit ihnen ein 2-Hydroxy-4-(2-hydroxyethoxy)-benzophenonrest zugrundeliegt, teilweise aus der DE-A-2 017 825 bekannt und teilweise noch nicht beschrieben.

Gegenstand der Erfindung sind daher auch die neuen Benzophenonderivate der Formeln III bis V
in der Y für einen von einer polybasischen heterocyclischen Säure abgeleiteten polyvalenten organischen Rest steht und R¹, R², m, n und p die für Formel I genannten Bedeutungen haben,
die neuen Benzophenonderivate der Formel IV
in der für g die Zahl 3 oder 4 steht und R¹, R², m und X die für Formel I genannten Bedeutungen haben,
und die neuen Benzophenonderivate der Formel V
in der R¹, R², m, n, p und X die für Formel I angegebenen Bedeutungen aufweisen, mit der Maßgabe, daß wenigstens einer von den Resten R¹ und R² von Wasserstoff verschieden sein muß.

Zu den obengenannten Formeln I bis V wird ausgeführt:
Als Alkylreste für R¹ und R² seien beispielsweise Methyl, Ethyl, Propyl, n- und tert.-Butyl genannt. Bevorzugte Reste für R¹ sind Wasserstoff, Chlor und Methyl, für R² Wasserstoff und Methyl.

Als polybasische aliphatische, cycloaliphatische oder aromatische Säuren, die dem Rest X zugrundeliegen, seien beispielsweise genannt: Kohlensäure, Oxalsäure, Malonsäure, Bernsteinsäure, Glutarsäure, 3,3-Dimethylglutarsäure, Adipinsäure, Pimelinsäure, Korksäure, Azelainsäure, Sebacinsäure, Maleinsäure, Fumarsäure, Glutaconsäure, Itaconsäure (betrifft ausschließlich Formeln I und II), Citronensäure, Tricarballysäure, Butan-1,2,3,4-tetracarbonsäure, Ethylendiamintetraessigsäure, Phthalsäure, Isophthalsäure, Terephthalsäure, Hexahydrophthalsäure, Hexahydroisophthalsäure, Hexahydroterephthalsäure, 3- und 4-Chlorphthalsäure, Tetrachlorphthalsäure, m-Phenylendiessigsäure, p-Phenylendiessigsäure, m-Phenylendioxiessigsäure, p-Phenylendioxiessigsäure, Diphenylether-4,4′-dicarbonsäure, Diphensäure, Diphenyl-4,4′-dicarbonsäure, Diphenylsulfon-4,4′-dicarbonsäure, Benzophenon-4,4′-dicarbonsäure, Naphthalin-2,6-dicarbonsäure, Trimellitsäure, Trimesinsäure, Pyrromellitsäure, Hemimellitsäure.

Als von einer polybasischen heterocyclischen Säure abgeleitete polyvalente organische Reste bzw. diesen zugrundeliegenden Säuren werden Thiophen-2,5-dicarbonsäure, Pyridin-2,6-, Pyridin-2,5- und Pyridin-3,5-dicarbonsäure genannt. Diese Säurereste entsprechen insbesondere dem Rest Y in der Formel III.

In allgemeiner Form können die polybasischen Säuren als X(COOH)ₚ oder Y(COOH)ₚ, wobei X, Y und p die für die Formeln I bis V angegebenen Bedeutungen aufweisen, ausgedrückt werden.

Bevorzugte polybasische Säuren sind Bernsteinsäure, Glutarsäure, Adipinsäure, Sebacinsäure, Phthalsäure, Isophthalsäure, Terephthalsäure, p-Phenylendioxiessigsäure sowie Diphenylenetherdicarbonsäure.

Die Herstellung der neuen Verbindungen der Formel III bis V erfolgt in an sich bekannter Weise durch Umsetzung eines Alkohols der Formel VI
in der R¹, R², m und n bzw. g die für die Formeln III bis V angegebenen Bedeutungen aufweisen, mit einer polybasischen Säure X(COOH)ₚ im Falle der Herstellung von Verbindungen bei Formeln IV und V oder mit einer polybasischen Säure Y(COOH)ₚ im Falle der Herstellung von Verbindungen der Formel III, wobei X, Y und p die oben angegebenen Bedeutungen aufweisen, in einem inerten Lösungsmittel, insbesondere Benzol, Toluol oder Xylol, in Gegenwart eines sauren Katalysators, insbesondere von Schwefelsäure, p-Toluolsulfonsäure oder eines stark sauren Ionenaustauschers, bei Rückflußtemperaturen und Aufarbeitung in an sich üblicher Weise.

Es handelt sich um eine an sich übliche Veresterung eines Alkohols der Formel VI mit einer mehrbasischen organischen Säure, die gegebenenfalls in Form ihres Anhydrids vorliegen kann.

Die Ausgangsverbindungen der Formel VI sind bekannt oder, wie bei den durch Reste R¹ und/oder R² substituierten Verbindungen durch Umsetzung eines entsprechenden substituierten 2,4-Dihydroxybenzophenons erhältlich.

Beispielsweise wird das 2-Hydroxy-4-(ß-hydroxyethoxy)-4′-chlor- und 2-Hydroxy-4-(ß-hydroxyethoxyl)-4′-methylbenzophenon durch übliche Umsetzung mit Ethylenoxid oder Ethylencarbonat aus dem entsprechenden 2,4-Dihydroxy-4′-chlor- und 2,4-Dihydroxy-4′-methylbenzophenon erhalten.

Beispielhaft können folgende Verbindungen der Formeln III bis V genannt werden:

Nach dem erfindungsgemäßen Verfahren werden in an sich üblicher Weise textile Materialien aus Polyestern, insbesondere aus Polyethylenterephthalaten, wie Polyethylenglykolterephthalat, gefärbt. Als solche kommen insbesondere Gebilde wie Fasern, Fäden, Flocken, Folien, Gewebe und Gewirke in Betracht. Sie können mit den üblichen Dispersionsfarbstoffen, die den bekannten Farbstoffklassen, wie z.B. Azo-, Anthrachinon-, Methin-, Chinophthalon- und Cumarin-Farbstoffen, angehören, nach an sich bekannten Methoden, wie z.B. das Hochtemperaturverfahren, das Thermosolverfahren oder das Carrierfärbeverfahren, gefärbt werden, wie z.B. dem "Ratgeber, Färben und Ausrüsten von Polyesterfasern und Polyesterfasermischungen", herausgegeben von der BASF Aktiengesellschaft 1974, entnommen werden kann.

Bei dem erfindungsgemäßen Verfahren werden die Benzophenon-Derivate den Färbebädern in feinverteilter Form gegebenenfalls als Pulver- oder Flüssigzubereitung zugesetzt. Sie werden in Mengen von 0,1 bis 10, vorzugsweise 0,3 bis 5 Gew.%, bezogen auf das Textilgut, eingesetzt.

Man erhält dabei Färbungen, die im Vergleich zu solchen ohne Zusatz der Benzophenon-Derivate sich im Farbton nicht oder kaum unterscheiden, aber eine deutlich verbesserte Lichtechtheit aufweisen, die auch höheren Anforderungen, wie sie z.B. im Automobilsektor für Sitzbezüge und dergleichen gestellt werden, gerecht werden können.

Als in dem erfindungsgemäßen Verfahren besonders bevorzugt zu verwendende Benzophenonether-ester sind zu nennen die Diester von Bernsteinsäure, Glutarsäure, Adipinsäure, Phthalsäure, p-Phenylendioxyessigsäure mit dem 2-Hydroxy-4-(2-hydroxyethoxy)-benzophenon.

Als besondere Vorteile gegenüber bekannten Benzophenonderivaten gemäß der DE-B-11 56 760 seien hervorgehoben, daß die erfindungsgemäß zu verwendenden Verbindungen eine deutlich geringere Eigenfarbe aufweisen und damit den Farbton von Färbungen praktisch nicht beeinflussen. Während z.B. das 2,2′-Dihydroxy-4,4′-dimethoxyphenon im Färbebad zu etwa 75 % auszieht, erreichen die erfindungsgemäß zu verwendenden Verbindungen Aufziehgrade in der Größenordnung von 85 bis 100 %. Bei den bekannten Verbindungen liegen die Sublimationsverluste (30 sec., 190°C) bei 20 bis 25 %, bezogen auf die aufgezogene Substanz, bei den erfindungsgemäß zu verwendenden Verbindungen unterhalb 10 %.

Die in den Anwendungsbeispielen angegebenen Teile sind Gewichtsteile.

### Anwendungsbeispiel 1

100 Teile eines Polyestergarns werden in einem Färbebad, das 1500 Teile Wasser, 0,6 Teile einer Mischung der feinverteilten Farbstoffe
1,8 Teile eines durch Anlagerung von 50 Mol Ethylenoxid an 1 Mol Spermölalkohol und anschließendes Sulfonieren erhaltenen Produktes als Färbehilfsmittel und 1,5 Teile der feinverteilten Benzophenonverbindung der Formel
enthält, behandelt.

Man beginnt bei 60°C, erhöht die Temperatur in 20 Minuten auf 130°C und färbt noch weitere 90 Minuten bei dieser Temperatur in einem HT-Färbeapparat.

Es wird eine Braunfärbung erhalten, die bei einer Belichtung im Xenotest unter feucht-heißen Bedingungen (z.B. Temperatur 75°C, relative Luftfeuchtigkeit 80 %) deutlich lichtechter ist als eine gleiche Färbung ohne den Zusatz der Benzophenonverbindung.

### Anwendungsbeispiel 2

100 Teile eines Gewirkes aus Polyester werden in einem Färbebad, das 2500 Teile Wasser, 1,2 Teile einer Mischung der feinverteilten Farbstoffe
5 Teile eines Carriers auf Basis Salicylsäuremethylester und 2 Teile der feinverteilten Benzophenonverbindung der Formel
enthält, behandelt.

Man färbt während 90 Minuten bei Siedetemperatur und erhält eine rotbraune Färbung, die bei einem Belichtungstest im Fadeometer deutlich bessere Ergebnisse liefert als eine gleiche Färbung ohne den Zusatz der Benzophenonverbindung.

### Anwendungsbeispiel 3

Ein Polyestergewebe wird auf einem Dreiwalzenfoulard mit einer Färbeflotte getränkt, die in 1000 Teilen 25 Teile einer Mischung der feinverteilten Farbstoffe

20 Teile einer 20 %igen wäßrigen Lösung eines Copolymeren aus Acrylsäure und Acrylamid, 25 Teile der feinverteilten Benzophenonverbindung
und 930 Teile Wasser enthält.

Nach dem Imprägnieren unter 60 % Flottenaufnahme wird das Gewebe bei 120°C zwischengetrocknet und während 60 Sekunden bei 200°C thermosoliert.

Man erhält eine Graufärbung, die in der Lichtechtheit deutlich besser ist als eine gleiche Färbung ohne den Zusatz der Benzophenonverbindung.

### Anwendungsbeispiel 4

Man führt eine Färbung aus analog Beispiel 2 under Verwendung der Benzophenonverbindung der Formel
durch.

Man erhält eine rotbraune Färbung, die bei einem Belichtungstest im Fadeometer deutlich bessere Ergebnisse liefert als eine gleiche Färbung ohne den Zusatz der Benzophenonverbindung.

## Patentansprüche

1. Verfahren zum Färben von textilem Polyestermaterial mit Dispersionsfarbstoffen unter gleichzeitiger Verwendung von Benzophenonderivaten zur Verbesserung der Lichtechtheit, dadurch gekennzeichnet, daß man den Färbebädern wenigstens ein Benzophenonderivat der Formel I in der für
R¹ ein Wasserstoffatom, ein Alkylrest mit 1 bis 4 C-Atomen, Cyan, Fluor, Chlor, Brom oder Trifluormethyl, für
R² ein Wasserstoffatom oder ein Alkylrest mit 1 bis 6 C-Atomen und für
m die Zahlen 1 oder 2, für
n die Zahlen 2, 3 oder 4 und für
p die Zahlen 2, 3 oder 4 stehen und
X einen von einer polybasischen aliphatischen, cycloaliphatischen, aromatischen oder heterocyclischen Säure abgeleiteten polyvalenten organischen Rest bedeutet, zusetzt.

2. Verfahren zum Färben von textilem Polyestermaterial nach Anspruch 1, dadurch gekennzeichnet, daß man den Färbebädern ein Benzophenonderivat der Formel II in der
p die Zahlen 2, 3 oder 4 und
X einen von einer polybasischen aliphatischen, cycloaliphatischen, aromatischen oder heterocyclischen Säure abgeleiteten polyvalenten organischen Rest bedeuten, zusetzt.

3. Verwendung von Benzophenonderivaten gemäß der im Anspruch 1 definierten Formel I beim Färben von textilem Polyestermaterial mit Dispersionsfarbstoffen zur Verbesserung der Lichtechtheit in einer Menge von 0,1 bis 10 Gew. -%, bezogen auf das Textilgut.

4. Verwendung von Benzophenonderivaten der in Anspruch 2 definierten Formel II zum Färben von textilem Polyestermaterial mit Dispersionsfarbstoffen nach Anspruch 3.

5. Benzophenonderivate der Formeln III bis V in der Y für einen von einer polybasischen heterocyclischen Säure abgeleiteten polyvalenten organischen Rest steht und R¹, R², m, n und p die für Formel I genannten Bedeutungen haben,
Benzophenonderivate der Formel IV in der für g die Zahl 3 oder 4 steht und R¹, R², m und X die für Formel I genannten Bedeutungen haben, wobei für X Methylidengruppen enthaltende, von polybasischen aliphatischen Säuren abgeleitete polyvalente organische Reste ausgeschlossen sind,
Benzophenonderivate der Formel V in der R¹, R², m, n, p und X die für Formel I, angegebenen Bedeutungen aufweisen, wobei für X Methylidengruppen enthaltende, von polybasischen aliphatischen Säuren abgeleitete polyvalente organische Reste ausgeschlossen sind, mit der Maßgabe, daß wenigstens einer von den Resten R¹ und R² von Wasserstoff verschieden ist.

6. Verfahren zur Herstellung von Verbindungen der Formeln III bis V nach Anspruch 5, dadurch gekennzeichnet, daß man einen Alkohol der Formel VI in der R¹, R², m und n bzw. g die für R¹, R², m und n und g der Formeln III bis V angegebenen Bedeutung aufweisen, mit einer polybasischen Säure X(COOH)ₚ im Falle der Herstellung von Verbindungen der Formeln IV und V oder mit einer polybasischen Säure Y(COOH)ₚ im Falle der Herstellung von Verbindungen der Formeln III, wobei X, Y und p die in Anspruch 5 angegebenen Bedeutungen aufweisen, in einem inerten Lösungsmittel, insbesondere Benzol, Toluol oder Xylol, in Gegenwart eines sauren Katalysators, insbesondere von Schwefelsäure, p-Toluolsulfonsäure oder eines stark sauren Ionenaustauschers, bei Rückflußtemperaturen umsetzt und in an sich üblicher Weise aufarbeitet.

## Claims

1. A process for dyeing textile polyester material with disperse dyes in the presence of benzophenone derivatives to improve the light fastness, which comprises adding to the dyebath one or more benzophenone derivatives of the formula I where
R¹ is hydrogen, alkyl of from 1 to 4 carbon atoms, cyano, fluorine, chlorine, bromine or trifluoromethyl,
R² is hydrogen or alkyl of from 1 to 6 carbon atoms,
m is 1 or 2,
n is 2, 3 or 4,
p is 2, 3 or 4 and
X is a polyvalent organic radical derived from a polybasic aliphatic, cycloaliphatic, aromatic or heterocyclic acid.

2. A process for dyeing textile polyester material as claimed in claim 1, wherein the benzophenone derivative added to the dyebath has the formula II where
p is 2, 3 or 4 and
X is a polyvalent organic radical derived from a polybasic aliphatic, cycloaliphatic, aromatic or heterocyclic acid.

3. The use of benzophenone derivatives of the formula I defined in claim 1 in the dyeing of textile polyester material with disperse dyes for improving the light fastness in an amount of from 0.1 to 10% on weight of fiber.

4. The use of benzophenone derivatives of the formula II defined in claim 2 for dyeing textile material with disperse dyes as claimed in claim 3.

5. A benzophenone derivative of the formulae III to V where Y is a polyvalent organic radical derived from a polybasic heterocyclic acid and R¹, R², m, n and p are as defined for the formula I,
a benzophenone derivative of the formula IV where g is 3 or 4 and R¹, R², m and X are as defined for the formula I, although X must not be a methylidenecontaining polyvalent organic radical derived from a polybasic aliphatic acid,
or a benzophenone derivative of the formula V where R¹, R², m, n, p and X are as defined for the formula I, although X must not be a methylidene-containing polyvalent organic radical derived from a polybasic aliphatic acid with the proviso that at least one of the radicals R¹ and R² is different from hydrogen.

6. A process for preparing a compound of the formula III or IV or V as claimed in claim 5, which comprises reacting an alcohol of the formula VI where R¹, R², m and n or g have the meanings given for R¹, R², m, n and g for the formulae III to V, with a polybasic acid X(COOH)ₚ, if a compound of the formula IV or V is to be prepared, or with a polybasic acid Y(COOH)ₚ, if a compound of the formula III is to be prepared, X, Y and p being as defined in claim 5, in an inert solvent, in particular benzene, toluene or xylene, in the presence of an acid catalyst, in particular sulfuric acid, p-toluenesulfonic acid or a strongly acid ion exchanger, at reflux temperatures and working up in a conventional manner.

## Revendications

1. Procédé de teinture de matières textiles de polyester avec des colorants dispersés, avec utilisation simultanée de dérivés de benzophénone pour améliorer la solidité à la lumière, caractérisé en ce qu'on ajoute, au bain de teinture, au moins un dérivé de benophénone de formule I dans laquelle
R¹ est mis pour un atome d'hydrogène, un reste alkyle à 1-4 atomes de carbone, un reste cyano, un atome de fluor, de chlore ou de brome ou un groupement trifluorométhyle,
R² est mis pour un atome d'hydrogène ou un reste alkyle à 1-6 atomes de carbone,
m est mis pour le nombre 1 ou 2,
n est mis pour le nombre 2, 3 au 4,
p est mis pour le nombre 2, 3 ou 4 et
X représente un reste organique polyvalent dérivé d'un polyacide aliphatique, cycloaliphatique, aromatique ou hétérocyclique.

2. Procédé de teinture de matières textiles de polyester selon la revendication 1, caractérisé en ce qu'on ajoute au bain de teinture un dérive de benzophénone de formule II dans laquelle
p représente le nombre 2, 3 ou 4 et
X représente un reste organique polyvalent dérivé d'un polyacide aliphatique, cycloaliphatique, aromatique ou hétérocyclique.

3. Utilisation de dérivés de benzophénone répondant à la formule I définie dans la revendication I dans la teinture de matières textiles de polyester avec des colorants dispersés, afin d'améliorer la solidité à la lumière, dans une proportion de 0,1 à 10% en poids par rapport au produit textile.

4. Utilisation de dérivés de benzophénone répondant à la formule II définie dans la revendication 2, pour la teinture de matières textiles de polyester avec des colorants dispersés selon la revendication 3.

5. Dérivés de benzophénone de formules III à V dans laquelle Y est mis pour un reste organique polyvalent dérivé d'un polyacide hétérocyclique, et R¹, R², m, n et p ont les significations indiquées pour la formule I,
dérivés de benzophénone de formule IV dans laquelle g est mis pour le nombre 3 ou 4 et R¹, R², m et X ont les significations indiquées pour la formule I, à l'exclusion, pour X, de restes organiques polyvalents dérivés de polyacides aliphatiques et contenant des groupements méthylidène,
dérivés de bensophénone de formule V dans laquelle R¹, R², m, n, p et X ont les significations indiquées pour la formule I, à l'exclusion, pour X, de restes organiques polyvalents dérivés de polyacides aliphatiques et contenant des groupements méthylidène, étant spécifié que l'un au moins des restes R¹ et R² est différent d'un atome d'hydrogène

6. Procédé de préparation de composés de formules III à V selon la revendication 5, caractérisé en ce qu'on fait réagir un alcool de formule VI dans laquelle R¹, R², m et n ou g ont les significations indiquées pour R¹, R², m, n et g dans les formules III à V, avec un polyacide X(COOH)ₚ dans le cas de la préparation de composés de formules IV et V, ou avec un polyalcool Y(COOH)ₚ dans le cas de la préparation de composés de formule III, X, Y et p ayant les significations indiquées dans la revendication 5, dans un solvant inerte, en particulier dans du benzène, du toluène ou du xylène, en présence d'un catalyseur acide, en particulier d'acide sulfurique, d'acide p-toluènesulfonique ou d'un échangeur d'ions fortement acide, à la température de reflux, et on soumet le produit obtenu à un traitement ultérieur usuel.
